# FASCICULE DE BREVET EUROPEEN

(11) **EP 1 252 270 B1**
(45) Date de publication et mention de la délivrance du brevet: **02.11.2005**
(21) Numéro de dépôt: 00993629.5
(22) Date de dépôt: 12.12.2000
(51) Int. Cl.: C10L 1/32

(54) **COMBUSTIBLE EMULSIONNE STABLE EN TEMPERATURE**
TEMPERATURSTABILER EMULSIONSBRENNSTOFF
TEMPERATURE STABLE EMULSIFIED FUEL

(30) Priorité: 23.12.1999 FR 9916380
(43) Date de publication de la demande: 30.10.2002
(73) Titulaire: Total France, 92800 Puteaux (FR)
(72) Inventeur: SCHULZ, Philippe, F-69110 Sainte Foy Les Lyon (FR); DALIX, Laurent, F-69002 Lyon (FR); TORT, Frédéric, F-69530 Brignais (FR)
(74) Mandataire: Hirsch & Associés
(86) Numéro de dépôt international: PCT/FR2000/003483
(87) Numéro de publication internationale: WO 2001/048123

(56) Documents cités:
- WO-A-97/34969
- WO-A-98/31773
- US-A- 4 877 414

## Description

La présente invention concerne des combustibles émulsionnés stables en température jusqu'à plus de 70 °C et jusqu'à moins de - 10°C , en particulier, des carburants destinés à être utilisés dans les moteurs thermiques. Plus précisément, les combustibles envisagés dans le cadre de l'invention contiennent majoritairement des hydrocarbures liquides et notamment :
- ceux d'origine minérale tels que les dérivés de pétrole du type essences, gazoles, kérosènes, mazouts et/ou tels que les dérivés de charbon ou du gaz (carburants de synthèse).
- ceux d'origine végétale tels que les huiles végétales et leurs esters,
- et leurs mélanges, éventuellement additionnés de composés oxygènés tels que les mono et polyalcools.

La présente invention vise plus spécifiquement la composition des combustibles constitués par des émulsions eau/hydrocarbures liquides de préférence les émulsions eau/gazole économiquement intéressants et limitant les problèmes de pollution de l'environnement. Il va donc être question dans le présent exposé d'émulsions stabilisées eau/hydrocarbures, comprenant des tensioactifs propres à favoriser et maintenir l'émulsion stable pour des variations de températures entre -10°C et au-delà de 70°C.

L'eau est très vite apparue comme un additif ou un substituant partiel intéressant de l'essence ou du gazole, car peu onéreux et non toxique, il permet de diminuer la consommation spécifique en carburant, et l'émission de polluants visibles ou non.

Malgré tous ces avantages présumés, très peu de carburants eau/hydrocarbures ont été produits industriellement et distribués à grande échelle auprès des consommateurs de carburant.

Parmi tous les essais effectués, il a été envisagé de prévoir un stockage séparé de l'eau et du carburant sur le véhicule, leur mélange étant réalisé avant l'injection dans le moteur en utilisation. Cette approche nécessite l'implantation à bord du véhicule d'un dispositif complexe et sophistiqué de mélange et de dosage de chaque composants du mélange. Le coût, l'encombrement et la fragilité de tels dispositifs sont apparus comme étant totalement dissuasifs pour le développement de cette approche.

Dans une deuxième approche on a pensé stocker des mélanges pré - dosés d'eau et de carburant, mais le distributeur a été vite confronté aux problèmes de stabilité au stockage de tels mélanges dans des domaines de température variant de -20° C à 70° C, comme l'automobiliste, aux problèmes de stabilité de ce mélange dans le réservoir.

Il existe ainsi de multiples propositions techniques infructueuses, qui visaient, en vain, à fournir des carburants émulsionnés comprenant de l'eau et, plus généralement, de nouveaux carburants non polluants, et entraînant une faible consommation spécifique.

A titre d'illustration d'un tel état de la technique, on peut citer la demande de brevet français N° 2 470 153 qui divulgue un carburant émulsionné, comprenant des hydrocarbures, de l'eau, un alcool (méthanol, éthanol) et un système émulsifiant formé par du monooléate de sorbitan et par du nonylphénol éthoxylé. La concentration du système émulsifiant dans l'émulsion est comprise entre 3 et 10% en volume. La présence indispensable d'alcool dans cette émulsion, constitue un élément extrêmement pénalisant, notamment au regard de l'économie et des performances moteurs susceptibles d'être obtenues avec cette émulsion. En outre, il y a lieu de noter que la stabilité de cette émulsion eau-alcool/hydrocarbure n'est pas des plus probantes. En effet, au bout de 72 heures de stockage de l'émulsion, ce qui correspond à une durée réaliste de non-utilisation d'un véhicule fonctionnant avec ce carburant, on assiste à un début de séparation de phases (déphasage/démixtion) entre les hydrocarbures et le mélange hydroalcoolique. Les hydrocarbures déphasés (séparés) au terme de cette durée peuvent représenter jusqu'à 3% en volume de l'émulsion. Il est aisé d'imaginer qu'après quelques jours de stockage, le déphasage de cette émulsion selon la demande N° 2 470 153 est suffisamment important pour devenir rédhibitoire au fonctionnement, dans des conditions normales d'application.

On connaît par ailleurs au travers du brevet US N° 4 877 414 un carburant émulsionné comportant un certain nombre d'additifs, dont un système émulsifiant formé par du sesquioléate de sorbitan, du mono-oléate de sorbitan et de l'éther de polyoxyéthylène (6 OE) de dodécylalcool. De manière préférée selon ce brevet, la concentration totale de tous les additifs est d'environ 2,1 %. Hormis le système émulsifiant, les autres additifs susceptibles d'être employés peuvent être : une mono-α-oléfine (décène-1), le méthoxyméthanol, le toluène, un alkyle benzène et l'hydroxyde de calcium. Cette formule est extrêmement complexe, ne serait-ce que par le nombre d'additifs mis en oeuvre. Elle est en outre relativement onéreuse. Enfin, le carburant émulsionné selon ce brevet souffre lui-aussi d'un manque de stabilité, en particulier à basse température. La Demanderesse a d'ailleurs pu mettre cela clairement en évidence en reproduisant l'exemple préféré de mise en oeuvre du carburant émulsionné selon ce brevet US. Il s'est avéré que l'émulsion se sépare (déphase) en une heure. Le phénomène est encore accentué à basse température inférieur à 5° C. On ose alors à peine imaginer, ce qui pourrait se produire dans des réservoirs de véhicule contenant cette émulsion au cours d'un hiver rigoureux.

L'abrégé du brevet japonais N° 77-69 909 donné dans le chemical abstract 87 : 138 513 x, concerne un carburant émulsionné (kérosène : eau) comprenant du sesquioléate de sorbitan et de l'éther de polyéthylène glycol de nonylphénol à titre d'émulsifiants. La taille des gouttelettes de phase dispersée aqueuse est ≤ 20 µ et en moyenne de l'ordre de 10 µ. Cette proposition technique ne permet pas elle non plus, de satisfaire convenablement aux objectifs de stabilité physicochimiques, de limitation de la pollution, d'économie et de réduction de la consommation en carburant. Cet enseignement technique ne peut donc être d'aucun secours pour un homme du métier se plaçant dans la démarche prospective de l'invention.

Un autre chemical abstract, N° 101 : 57 568 z, résumant le brevet brésilien N° 82 4 947, vise un combustible émulsionné comprenant des hydrocarbures constitués par des dérivés de pétrole extrêmement visqueux et lourds, de l'eau, de l'éthanol et un émulsifiant constitué par du nonylphénol éthoxylé. Ce combustible émulsionné est destiné à être utilisé dans les fours, les brûleurs à mazout conventionnels. Ce combustible ne saurait répondre aux spécifications attendues de performances de combustion, de limitation des polluants et de faible consommation dans les moteurs thermiques de véhicules lourds et légers. En outre, la stabilité physicochimique de cette émulsion n'est pas bonne.

La demande de brevet WO 97/34969, au nom de la Demanderesse, décrit des combustibles émulsionnés que la présente invention se propose de perfectionner.

Ces combustibles émulsionnés, qui peuvent être des carburants, comprennent des quantités spécifiques d'hydrocarbures et un ensemble d'additifs en quantité mineure, dont notamment un système émulsifiant comprenant au moins un ester de sorbitol, au moins un ester d'acide gras polyalcoxylé de HLB supérieure ou égale à 9, et au moins un alkylphénolpolyalcoxylé de HLB comprise entre 10 et 15, les rapports de concentration respective de ces composants variant de 2.5 - 3.5 ; 1.5 - 2.5 ; 0.5 - 1.9. La phase dispersée de ces combustibles émulsionnés est constituée par de l'eau présente à hauteur de 5 à 35% en poids tandis que les additifs sont présents à hauteur de 0,1 à 2% en poids. Ces combustibles sont particulièrement stables pour des temps de stockage d'au moins trois mois. Cependant on a constaté qu'en utilisation dans des véhicules dans lesquels le combustible subit un échauffement avant ou pendant la phase d'injection avant d'être introduit dans le carburateur et lorsqu'une partie est renvoyée dans le réservoir après avoir traversé un filtre atteignant des températures voisines de 75°C, le combustible émulsionné se séparait en deux phases eau et hydrocarbures. Ainsi, un autobus qui s'arrêterait pendant le week-end ne pourrait plus repartir le lundi matin, l'ensemble du combustible ayant décanté. Ce phénomène de décantation du combustible émulsionné est accentué lorsqu'on utilise des systèmes d'alimentation sous haute pression favorisant l'augmentation de température. En particulier, dans toutes les nouvelles technologies de moteurs Diesel à injection directe équipant l'ensemble du parc poids lourds et une fraction de plus en plus importante du parc des véhicules légers neufs, les carburants sont chauffés à une température supérieure à 70°C.

Les performances de ces combustibles émulsionnés connus, en terme de stabilité en température vers des températures supérieures à 75 °C et également à -20°C sont tout à fait perfectibles pour répondre aux problèmes liés à l'utilisation dans des conditions réelles du combustible dans un véhicule.

La présente invention vise un combustible émulsionné stable pendant au moins quatre jours à plus de 70°C, la stabilité du combustible à froid, c'est-à-dire à - 10°C ou encore au stockage jusqu'à 40°C étant maintenu au moins trois mois sans décantation intempestive. En outre, elle vise l'obtention d'un carburant émulsionné satisfaisant pour toutes les administrations gouvernementales sur le plan de l'environnement. Ainsi, il s'agit en particulier de substituer aux alkylphénolpolyalcoxylés, utilisés dans de nombreux combustibles émulsionnés mais non acceptés par toutes les administrations, un composé ou un mélange de composés qui permettent non seulement d'obtenir la même stabilité au stockage pour l'émulsion, mais aussi une stabilité améliorée à une température supérieure à 70 °C, et aussi une bonne stabilité en utilisation au cours d'un cycle smulé entre -10 et +20°C.

La présente invention a donc pour objet un combustible émulsionné contenant une partie majeure de liquide hydrocarboné et une partie mineure de 5 à 35% en poids d'eau, contenant un ensemble d'additifs parmi lesquels un système émulsifiant comprenant :
i) de 2,5 à 3,5 parties en poids d'au moins un ester de sorbitol de formule (I) ci-après ; dans laquelle les radicaux X sont identiques ou différents et correspondent chacun à un groupe choisi parmi les groupements OR₁, avec R₁ correspondant à l'hydrogène ou un radical aliphatique comprenant de 1 à 6 atomes de carbone, et les groupements R₂-COO- avec R₂ correspondant à l'hydrogène ou un radical hydrocarboné aliphatique saturé ou insaturé, linéaire ou ramifié, éventuellement substitué par au moins un groupement hydroxylé et comprenant de 6 à 22 atomes de carbone, au moins un radical X correspondant à R₂-COO-,
ii) de 1,5 à 2,5 parties en poids d'au moins un ester d'acide gras polyalcoxylé de formule (II) ci-après : dans laquelle R₃ est un radical hydrocarboné aliphatique, saturé ou insaturé, linéaire ou ramifié, éventuellement substitué par au moins un groupement hydroxylé et comprenant de 6 à 22 atomes de carbone, R₄ est un groupement alkylène linéaire ou ramifié comprenant de 1 à 10 atomes de carbones, de préférence 2 à 3 atomes de carbone, n est un nombre entier supérieur ou égal à 6, de préférence variant entre 6 et 30, et enfin R₅ correspond à l'hydrogène, un groupement alkyle linéaire ou ramifié de 1 à 10 atomes de carbone ou encore à avec R₆ identique ou différent de R₃,
iii) de 0.5 à 2,0 parties en poids d'au moins un composé polyalcoxylé de formule générale (III) ci-après ; dans laquelle R₉ et R₁₀ sont des groupements alkyles linéaires ou ramifiés, identiques ou différents, comprenant de 1 à 20 atomes de carbone, R₇ étant un alkylène linéaire ou ramifié comprenant de 1 à 10 atomes de carbone, de préférence de 1 à 3, R₈ étant choisi dans le groupe constitué par l'hydrogène, les groupements alkyles linéaires ou ramifiés de 1 à 10 atomes de carbone, et R₁₁ étant un radical aliphatique, saturé ou insaturé, linéaire ou ramifié, éventuellement substitué par des fonctions hydroxyles et comprenant de 6 à 22 atomes de carbone, m et p étant des nombres entiers variant respectivement de 0 à 20 et de 3 à 10, la HLB du système émulsifiant variant de 6 à 8 .

On a constaté que, de façon inattendue, l'introduction du composé de formule (III) en combinaison avec le mélange de composés de formule (I) et de formule(II) augmentait considérablement la stabilité du combustible émulsionné lorsque celui-ci était maintenu pendant plus de trois jours ou de façon ponctuelle à des températures supérieures à 50 °C et même supérieures à 75°C, comparé à l'art antérieur le plus proche constitué par la demande WO 97/34969. En effet, l'émulsion telle que mise en oeuvre précédemment se sépare en deux phases dés que l'émulsion est portée à plus de 50°C pendant plus de 24 heures.

Parallèlement, la stabilité en utilisation et la stabilité au stockage des émulsions selon l'invention sont conservées comparés à l'état de l'art.

Cette stabilité en température supérieure à trois jours est obtenue en introduisant dans le combustible émulsionné, le système émulsifiant à une concentration d'au plus 2% en poids. Bien entendu, il est toujours possible d'introduire davantage de système émulsifiant dans le combustible, mais cela n'est pas nécessaire.

Parmi les composés de formule (I), les esters de sorbitols préférés sont choisis parmi les oléates de sorbitol pris seuls ou en mélange, le sesquioléate de sorbitol ayant la préférence.

Les esters d'acides gras de formule (II) sont choisis parmi les oléates, les stéarates et les ricinoléates de polyéthylèneglycol. Les esters préférés sont ceux dont la fraction polyéthylèneglycol présente un poids moléculaire inférieur ou égal à 600, et de préférence inférieur à 450.

Les composés polyalcoxylés de formule (III) qui assurent en combinaison avec les deux autres composants du système émulsifiant la stabilité du combustible à chaud, sont choisis parmi les alcools iso di et trialkylés, chaque radical alkyl présentant de 1 à 15 atomes de carbone, de préférence parmi les alcools dont les radicaux alkyls comprennent de 5 à 12 atomes de carbone. De préférence, ils sont choisis parmi les alcools isotridécyliques comprenant de 3 à 10 groupements éthoxylés.

Dans la présente invention, le liquide hydrocarboné constituant la partie majeure du combustible est choisi dans le groupe constitué par les essences, les distillats moyens, les carburants de synthèse, les huiles animales ou végétales, estérifées ou non, et leurs mélanges.

Le combustible émulsionné selon l'invention comprend outre la phase hydrocarbonée, l'eau et le système émulsifiant d'autres additifs tels que les procétanes choisis de préférence parmi les peroxydes et/ou les nitrates et leurs mélanges, et éventuellement un catalyseur métallique de post - combustion des suies, le dit métal étant l'un de ceux du groupe constitué par le magnésium, le calcium, le baryum, le cérium, le cuivre ,le fer ou leurs mélanges. Il peut contenir en outre dans la phase aqueuse un biocide, de préférence un bactéricide et / ou un fongicide, et également un antigel.

Pour une utilisation comme carburant émulsionné, le combustible selon l'invention peut contenir des additifs usuels tels que les additifs de filtrabilité, d'amélioration du point de trouble, les additifs de lubrifiance et d'anti-sédimentation, les additifs anti-usure, les additifs anti-mousse, les additifs anti-corrosion, les additifs détergents, et/ou les additifs ou compositions d'additifs pour améliorer l'opérabilité à froid.

Parmi ces additifs, on peut citer particulièrement:
a) additif procétane, notamment (mais non limitativement) choisi parmi les nitrates d'alkyle, de préférence le nitrate de 2-éthylhexyle, les peroxydes d'aroyle, de préférence le peroxyde de benzoyle, et les peroxydes d'alkyle, de préférence le peroxyde de ter-butyle.
b) additif de filtrabilité, notamment (mais non limitativement) choisi parmi les copolymères éthylène/acétate de vinyle (EVA), éthylène/propionate de vinyle (EVP), éthylène/éthanoate de vinyle (EVE), éthylène/méthacrylate de méthyle (EMMA), et éthylène/fumarate d'alkyle. Des exemples de tels additifs sont donnés dans les documents suivants: EP-A-0187488, FR-A-2490669, EP-A-0722481, EP-A-0832172.
c) additif anti-mousse, notamment (mais non limitativement) choisi parmi les polysiloxanes, les polysiloxanes oxyalkylés, et les amides d'acides gras issus d'huiles végétales ou animales. Des exemples de tels additifs sont donnés dans les documents suivants: EP-A-0861182, EP-A-0663000, EP-A-0736590.
d) additif détergent et/ou anti-corrosion, notamment (mais non limitativement) choisi dans le groupe constitué par les amines, les succinimides, les alkénylsuccinimides, les polyalkylamines, les polyalkyles polyamines et les polyétheramines. Des exemples de tels additifs sont donnés dans les documents suivants: EP-A-0938535.
e) additif de lubrifiance ou anti-usure, notamment (mais non limitativement) choisi dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants: EP-A-0680506, EP-A-0860494, WO-A-9804656, EP-A-0915944, FR-A-2772783, FR-A-2772784.
f) additif de point de trouble, notamment (mais non limitativement) choisi dans le groupe constitué par les terpolymères oléfine à chaîne longue/ester (méth)acrylique/maléimide, et les dérivés d'esters d'acides fumarique/maléique. Des exemples de tels additifs sont donnés dans les documents suivants: EP-A-0071513, EP-A-0100248, FR-A-2528051, FR-A-2528051, FR-A-2528423, EP-A-0112195, EP-A-0172758, EP-A-0271385, EP-A-0291367.
g) additif d'anti-sédimentation, notamment (mais non limitativement) choisi dans le groupe constitué par les copolymères acide (méth)acrylique/(méth)acrylate d'alkyle amidifié par une polyamine, les alkénylsuccinimides de polyamine, les dérivés d'acide phtalamique et d'amine grasse à double chaîne. Des exemples de tels additifs sont donnés dans les documents suivants: EP-A-0261959, EP-A-00593331, EP-A-0674689, EP-A-0327423, EP-A-0512889, EP-A-0832172.
h) additif polyfonctionnel d'opérabilité à froid choisi dans le groupe constitué par les polymères à base d'oléfine et de nitrate d'alkényle tels que décrits dans le demande française n°99 12549 du 8 octobre 1999.

Un deuxième objet de l'invention est la composition d'additifs pour combustible contenant essentiellement le système émulsifiant et éventuellement au moins un autre additif choisi parmi les composés du groupe constitué par les procétanes, les promoteurs catalytiques de combustion et de suie, les biocides, les anti-gels, les détergents, les additifs de lubrifiance, les additifs anti-mousse, les additifs anti-corrosion, les additifs anti-usure et les additifs ou compositions d'additifs pour améliorer l'opérabilité à froid.

Les exemples donnés ci-après sont mentionnés en vue de décrire l'invention sans en limiter la portée.

### EXEMPLE I

Le présent exemple vise à présenter les résultats de stabilité des combustibles émulsionnés de l'invention comparées à celles de la technique connue.

Ainsi, on a préparé selon les méthodes décrites dans les demandes de brevet WO 97/34969 plusieurs émulsions dont les compositions diffèrent par la composition de leur système émulsifiant.

Pour les besoins de la comparaison, on utilise une formulation standard pour toutes les émulsions examinées obtenues avec un gazole de référence de type EN 590:
13% en poids d'eau contenant du biocide (2%o en volume de gazole) et éventuellement 10% en poids de monoéthylèneglycol dans les formulations hiver
1%o en volume de gazole d'un biocide organique
1,86% en poids d'un système émulsifiant
et 1 % en poids d'un additif procétane
le % en poids restant correspondant au gazole.

Les composition des systèmes émulsifiants sont donnés dans le tableau I ci-après :

**TABLEAU 1**

| *Composition* Tensioactifs | *A* | *B* | *C* | *D* | *E* | *F* | *F'* | *G* | *H* | *I* | *J* | *K* | *L* | *M* | *N* |
|---|---|---|---|---|---|---|---|---|---|---|---|---|---|---|---|
| Sesquioléate de Sorbitan | 3 | 3 | | | 1,5 | 3 | 3 | 1 | | | | 1,5 | 1,5 | 1 | 3 |
| Monooléate de Sorbitan | | | 3 | 3 | 1,5 | | | | 1,5 | 1,5 | 1,5 | | | | |
| Laurate de Sorbitan | | | | | | | | | | | | 1,5 | | | |
| Stéarate de Sorbitan | | | | | | | | | | | | | 1,5 | | |
| PEG 300 | | | | | | | | 1 | | | | | | | |
| Monooléate de PEG 6EO | 2 | | | | | | | | | | | 2 | 2 | 2 | |
| Monooélale de PEG 7.4 EO | | 2 | 2 | 2 | 2 | 2 | 2 | | | | | | | | 2 |
| Monooléate de PEG 600 | | | | | | | | | 1 | | | | | | |
| Nonylphénol éthoxylé 9 EO | | 1 | | 1 | 1 | | | 1 | | | | | | 3 | |
| Nonylphénol éthoxylé 12 EO | | | | | | | | | | 1 | | | | | |
| Nonylphénol éthoxylé 30EO | | | | | | | | | | | 1 | 1,5 | 1,5 | | |
| Alcool décylique éthoxylé 3EO | | | | | | | | | | | | | | | 1 |
| Alcool isotridécytique éthoxylé 7.5 EO | 1 | | 1 | | | 1 | 1 | | | | | | | | |
| HLB du système émulsifiant | 7,2 | 7,5 | 7,6 | 7,6 | 7,6 | 7,6 | 7,6 | 8,2 | 10,1 | 8,1 | 9,2 | 9,6 | 9,6 | 10,1 | 7 |

Dans ce tableau, les compositions A,C et F sont des compositions selon l'invention, les compositions B, D, E et N servent d'exemples comparatifs.

La qualité des émulsions ont été appréciés selon des critères de granulomètrie, de stabilité au stockage quelle que soit la température ambiante , de stabilité en utilisation, de stabilité au stockage et de stabilité en température.

Par analyse d'images à partir de micrographies, on caractérise l'aspect homogène des gouttelettes d'eau dispersée dans la phase continue gazole par la taille moyenne des particules et leur distribution.

La stabilité de l'émulsion en utilisation se caractérise par une absence de démixtion/décantation ou autre rupture de l'émulsion dans un bécher de 1 litre ayant subit un cycle stimulant correspondant au cycle de recirculation présumé du gazole dans un réservoir de voiture.

Par cycle stimulant, on entend un cycle de température qui consiste à :
- porter l'échantillon à une température de -10°C pendant une heure,
- à remonter la température de l'échantillon de -10°C à +40°C pendant une heure,
- puis à redescendre cette température à + 10°C en trois heures,
- enfin, à redescendre la températues jusqu'à -10°C pendant 7heures et à maintenir l'échantillon à cette température pendant une heure.

On considère qu'il y a démixtion au cours de ce cycle stimulant lorsque, en fin de cycle, le volume du liquide surnageant, le gazole décanté, est supérieur à 5 % en volume du volume total de l'échantillon ou encore lorsqu'il y a apparition d'un pied d'eau au fond du bécher.

La stabilité au stockage est déterminée par une absence de démixtion/décantation après trois mois de stockage statique dans des fioles tronconiques de trois échantillons maintenus respectivement à 0°C, 20 °C et 40°C.

Dans ce cas la démixion se caractérise par la séparation en deux phases distinctes pas forcément limpides.

La stabilité à chaud est caractérisée par une absence totale de démixtion/décantation après quatre jours de stockage statique à 75°C.

Pour cette dernière stabilité, la démixion se caractérise par la séparation en deux phases limpides.

Les stabilités s'apprécient par le temps plus ou moins long séparant la préparation de l'émulsion et le moment de la démixtion/décantation. Ce temps peu s'apprécier selon la stabilité appréciée en heures (h), jours (j), semaines (s) et mois (m).

L'ensemble des résultats est rassemblé dans le tableau II ci-après.

**TABLEAU II**

| *Composition* Tensioactifs | *A* | *B* | *C* | *D* | *E* | *F* | *F'* | *G* | *H* | *I* | *J* | *K* | *L* | *M* | *N* |
|---|---|---|---|---|---|---|---|---|---|---|---|---|---|---|---|
| Formulation Additif spécifique | été | été | été | été | été | été | hiver | été | été 7%MeOH | été 7%MeOH | été 7%MeOH | été | été | été | été |
| Dispersité granulométrie (d) | mono 1µm | mono 1µm | mono 1µm | mono 1µm | mono 1µm | mono 1µm | mono 1µm | poly 1-10µm | poly 1-20µm | poly 1-20µm | poly 1-20µm | poly 1-20µm | poly 1-20µm | poly 1-20µm | poly 1-20mm |
| Stabilité en utilisation | oui | oui | oui | oui | oui | oui | oui | non | non | non | non | non | non | non | non |
| Stabilité au Stockage | | | | | | | | | | | | | | | |
| 0°C | | 4s | | 4s | 4s | | | 1h | 1h | 1h | 1h | 1h | 1h | 1h | 2h |
| 20°C | 3m | 3m | 3m | 3m | 3m | 3m | 3m | 2s | 1j | 1j | 1j | 2h | 2h | 2h | 4h |
| 40°C | | 3m | | 3m | 3m | | | 1j | 1h | 1h | 1h | 1h | 1h | 1h | |
| Stabilité à chaud 75°C | 3s | 1s | 3s | 1s | 1s | 3s | 2s | 1h | 1h | 1h | 1h | 1h | 1h | 1h | 1h |

On constate d'après ce tableau que la stabilité en utilisation et la stabilité au stockage des systèmes émulsifiants A,C, F et F' selon l'invention, sont conservées par raport au systèmes émulsifiants B,D, E et N selon WO 97/34969.Par contre la stabilité en température est grandement améliorée. On constate également que les deux formulations de systèmes émulsifiants selon la présente demande et selon le WO 97/34969 sont très supérieures aux formulations de G à M.

## Revendications

1. Combustible émulsionné contenant une partie majeure de liquide hydrocarboné et une partie mineure de 5 à 35% en poids d'eau, contenant un ensemble d'additifs parmi lesquels un système émulsifiant comprenant :
i) de 2,5 à 3,5 parties en poids d'au moins un ester de sorbitol de formule (I) ci-après ; dans laquelle les radicaux X sont identiques ou différents et correspondent chacun à un groupe choisi parmi les groupements OR₁, avec R₁ correspondant à l'hydrogène ou un radical aliphatique comprenant de 1 à 6 atomes de carbone, et les groupements R₂-COO- avec R₂ correspondant à l'hydrogène ou un radical hydrocarboné aliphatique saturé ou insaturé, linéaire ou ramifié, éventuellement substitué par au moins un groupement hydroxylé et comprenant de 6 à 22 atomes de carbone, au moins un radical X correspondant à R₂-COO-,
ii) de 1,5 à 2,5 parties en poids d'au moins un ester d'acide gras polyalcoxylé de formule (II) ci-après : dans laquelle R₃ est un radical hydrocarboné aliphatique, saturé ou insaturé, linéaire ou ramifié, éventuellement substitué par au moins un groupement hydroxylé et comprenant de 6 à 22 atomes de carbone, R₄ est un groupement alkylène linéaire ou ramifié comprenant de 1 à 10 atomes de carbones, de préférence 2 à 3 atomes de carbone, n est un nombre entier supérieur ou égal à 6, de préférence variant entre 6 et 30, et enfin R₅ correspond à l'hydrogène, un groupement alkyle linéaire ou ramifié de 1 à 10 atomes de carbone ou encore à avec R₆ identique ou différend de R₃,
iii) de 0.5 à 2,0 parties en poids d'au moins un composé polyalcoxylé de formule générale (III) ci-après ; dans laquelle R₉ et R₁₀ sont des groupements alkyles linéaires ou ramifiés, identiques ou différents, comprenant de 1 à 20 atomes de carbone, R₇ étant un alkylène linéaire ou ramifié comprenant de 1 à 10 atomes de carbone, de préférence de 1 à 3, R₈ étant choisi dans le groupe constitué par l'hydrogène, les groupements alkyles linéaires ou ramifiés de 1 à 10 atomes de carbone, et R₁₁ étant un radical aliphatique, saturé ou insaturé, linéaire ou ramifié, éventuellement substitué par des fonctions hydroxyles et comprenant de 7 à 22 atomes de carbone, m et p étant des nombres entiers variant respectivement de 0 à 20 et de 3 à 10,
la HLB du système émulsifiant variant de 6 à 8.

2. Combustible selon la revendication 1 **caractérisé en ce que** la concentration en système émulsifiant est inférieure ou égale à 2 % en poids.

3. Combustible selon l'une des revendications 1 et 2 **caractérisé en ce que** les esters de sorbitol de formule (I) sont choisis parmi les oléates de sorbitan pris seuls ou en mélange, le sesquioléate étant préféré.

4. Combustible selon les revendications 1 à 3 **caractérisé en ce que** les esters d'acides gras de formule (II) sont choisis parmi les oléates, les stéarates et les ricinoléates de polyéthylèneglycol, les esters préférés étant ceux dont la fraction polyéthylèneglycol présente un poids moléculaire inférieur ou égal à 600, et de préférence inférieur à 450.

5. Combustible selon l'une des revendications 1 à 4 **caractérisé en ce que** les composés polyalcoxylés de formule (III) sont choisis parmi les alcools iso di et trialkylés, chaque radical alkyle présentant de 1 à 15 atomes de carbone, de préférence les alcools dont les radicaux alkyles comprennent de 2 à 12 atomes de carbone.

6. Combustible selon la revendication 5 **caractérisé en ce que** les composés polyalcoxylés de formule (III) sont de préférence des alcools isotridécyliques comprenant de 3 à10 groupements éthoxylés.

7. Combustible selon l'une des revendications 1 à 6 **caractérisé en ce que** le liquide hydrocarboné est choisi dans le groupe constitué par les essences, les distillats moyens, les carburants de synthése, les huiles animales ou végétales, estérifées ou non, et leurs mélanges.

8. Combustible selon l'une des revendications 1 à 7 **caractérisé en ce qu'**il comprend des additifs de procétane, choisis de préférence parmi les peroxydes et/ou les nitrates et leurs mélanges, et éventuellement un catalyseur métallique de post -combustion des suies, le dit métal étant l'un de ceux du groupe constitué par le magnésium, le calcium, le baryum, le cérium, le cuivre ,le fer ou leurs mélanges.

9. Combustible selon l'une des revendications1 à 8 **caractérisé en ce que** la phase aqueuse contient un biocide, de préférence un bactéricide et / ou un fongicide et éventuellement un antigel.

10. Combustible selon l'une des revendications 1 à 9 **caractérisé en ce qu'**il comprend un ou plusieurs additifs de filtrabilité, d'amélioration du point de trouble, de lubrifiance, d'anti-sédimentation, les additifs anti-usures, les additifs anti-mousse, les additifs anti-corrosion, les additifs détergent, et/ou les additifs ou compositions d'additifs pour améliorer l'opérabilité à froid.

11. Composition d'additifs pour combustible , en particulier, pour carburant **caractérisée en ce qu'**elle contient essentiellement le système émulsifiant tel que définit dans l'une quelconque des revendications de 1 à 10, et éventuellement au moins un autre additif choisi parmi les composés du groupe constitué par les procétanes, les promoteurs catalytiques de combustion et de suie, les biocides, les antigels, les détergents, les additifs de lubrifiance, les additifs anti-usure, les additifs anti-mousse, les additifs anti-corrosion et les additifs ou compositions d'additifs pour améliorer l'opérabilité à froid.

## Patentansprüche

1. Emulgierter Brennstoff enthaltend einen größeren Teil an Kohlenwasserstoff-Flüssigkeit und einen kleineren Teil von 5 bis 35 Gew.-% Wasser, enthaltend ein Ensemble von Zusätzen, unter ihnen ein emulgierendes System, aufweisend:
i) 2,5 bis 3,5 Gewichtsteile mindestens eines Sorbitolesters der nachfolgenden Formel (I): in der die Reste X gleich oder verschieden sind und jeweils einer Gruppe entsprechen, die ausgewählt ist unter den Gruppen OR₁, wobei R₁ Wasserstoff oder ein aliphatischer Rest mit 1 bis 6 Kohlenstoffatomen ist, und den Gruppen R₂-COO-, wobei R₂ Wasserstoff oder ein gesättigter oder ungesättigter, linearer oder verzweigter, aliphatischer Kohlenwasserstoffrest ist, der gegebenenfalls mit mindestens einer Hydroxylgruppe substituiert ist und der 6 bis 22 Kohlenstoffatome aufweist, wobei mindestens ein Rest X R₂-COO- entspricht,
ii) 1,5 bis 2,5 Gewichtsteile mindestens eines polyalkoxylierten Fettsäureesters der nachfolgenden Formel (II): in der R₃ ein gesättigter oder ungesättigter, linearer oder verzweigter, aliphatischer Kohlenwasserstoffrest ist, der gegebenenfalls mit mindestens einer Hydroxylgruppe substituiert ist und der 6 bis 22 Kohlenstoffatome aufweist, R₄ eine lineare oder verzweigte Alkylengruppe ist, die 1 bis 10 Kohlenstoffatome, bevorzugt 2 bis 3 Kohlenstoffatome, aufweist, n eine ganze Zahl ist, die größer oder gleich 6 ist, wobei sie bevorzugt zwischen 6 und 30 variiert, und schließlich R₅ Wasserstoff, eine lineare oder verzweigte Alkylgruppe von 1 bis 10 Kohlenstoffatomen oder auch ist, wobei R₆ gleich R₃ oder davon verschieden ist,
iii) 0,5 bis 2,5 Gewichtsteile mindestens einer polyalkoxylierten Verbindung der nachfolgenden allgemeinen Formel (III) in der R₉ und R₁₀ lineare oder verzweigte Alkylgruppen sind, die gleich oder verschieden sind, die 1 bis 20 Kohlenstoffatome aufweisen, wobei R₇ ein lineares oder verzweigtes Alkylen ist, das 1 bis 10, bevorzugt 1 bis 3, Kohlenstoffatome aufweist, R₈ ausgewählt ist aus der Gruppe, die aus Wasserstoff, den linearen oder verzweigten Alkylgruppen von 1 bis 10 Kohlenstoffatomen, und besteht, wobei R₁₁ ein gesättigter oder ungesättigter, linearer oder verzweigter, aliphatischer Rest ist, der gegebenenfalls mit Hydroxylfunktionen substituiert ist und der 7 bis 22 Kohlenstoffatome aufweist, m und p ganze Zahlen sind, die von 0 bis 20 bzw. von 3 bis 10 variieren,
wobei das HLB des emulgierenden Systems von 6 bis 8 variiert.

2. Brennstoff nach Anspruch 1, **dadurch gekennzeichnet, daß** die Konzentration an emulgierendem System kleiner oder gleich 2 Gew.-% ist.

3. Brennstoff nach einem der Ansprüche 1 und 2, **dadurch gekennzeichnet, daß** die Sorbitolester der Formel (I) ausgewählt sind unter den Sorbitanoleaten, alleine oder im Gemisch, wobei das Sesquioleat bevorzugt ist.

4. Brennstoff nach den Ansprüchen 1 bis 3, **dadurch gekennzeichnet, daß** die Fettsäureester der Formel (II) ausgewählt sind unter den Oleaten, den Stearaten und den Ricinoleaten von Polyethylenglykol, wobei die bevorzugten Ester diejenigen sind, deren Polyethylenglykol-Anteil ein Molekulargewicht von kleiner oder gleich 600, und bevorzugt kleiner als 450, aufweist.

5. Brennstoff nach einem der Ansprüche 1 bis 4, **dadurch gekennzeichnet, daß** die polyalkoxylierten Verbindungen der Formel (III) ausgewählt sind unter den Iso-, Di- und Trialkyl-alkoholen, wobei jeder Alkylrest 1 bis 15 Kohlenstoffatome aufweist, bevorzugt unter den Alkoholen, deren Alkylreste 2 bis 12 Kohlenstoffatome enthalten.

6. Brennstoff nach Anspruch 5, **dadurch gekennzeichnet, daß** die polyalkoxylierten Verbindungen der Formel (III) bevorzugt Isotridecyl-alkohole sind, die 3 bis 10 ethoxylierte Gruppen aufweisen.

7. Brennstoff nach einem der Ansprüche 1 bis 6, **dadurch gekennzeichnet, daß** die Kohlenwasserstoff-Flüssigkeit ausgewählt ist aus der Gruppe, die aus den Benzinen, den Mitteldestillaten, den Synthesekraftstoffen, den tierischen oder pflanzlichen Ölen, verestert oder unverestert, und ihren Gemischen besteht.

8. Brennstoff nach einem der Ansprüche 1 bis 7, **dadurch gekennzeichnet, daß** er die Cetanzahl verbessernde Zusätze, die bevorzugt unter den Peroxiden und/oder den Nitraten und ihren Gemischen ausgewählt sind, und gegebenenfalls einen Metallkatalysator für die Nachverbrennung von Rußen, wobei das Metall eines derjenigen aus der Gruppe ist, die aus Magnesium, Calcium, Barium, Cer, Kupfer, Eisen oder ihren Gemischen besteht, aufweist.

9. Brennstoff nach einem der Ansprüche 1 bis 8, **dadurch gekennzeichnet, daß** die wässrige Phase ein Biozid, bevorzugt ein Bakterizid und/oder ein Fungizid, und gegebenenfalls ein Frostschutzmittel, enthält.

10. Brennstoff nach einem der Ansprüche 1 bis 9, **dadurch gekennzeichnet, daß** er einen oder mehrere Zusätze für die Filtrierbarkeit, zur Verbesserung des Trübungspunkts, für die Schmierfähigkeit, gegen Sedimentierung, Verschleißschutz-Zusätze, Entschäumungs-Zusätze, Korrosionsschutz-Zusätze, Detergens-Zusätze und/oder Zusätze oder Zusatz-Zusammensetzungen zur Verbesserung der Kältfunktionsfähigkeit aufweist.

11. Zusatz-Zusammensetzung für einen Brennstoff, insbesondere für einen Kraftstoff, **dadurch gekennzeichnet, daß** sie im wesentlichen das emulgierende System, wie es in einem der Ansprüche 1 bis 10 definiert ist, und gegebenenfalls mindestens einen weiteren Zusatz, der ausgewählt ist unter den Verbindungen der Gruppe, die aus den Cetanzahlverbesserern, den katalytischen Rußverbrennungs-Promotoren, den Bioziden, den Frostschutzmitteln, den Detergenzien, den Schmierfähigkeitszusätzen, den Verschleißschutz-Zusätzen, den Entschäumungs-Zusätzen, den Korrosionsschutz-Zusätzen und den Zusätzen oder Zusatz-Zusammensetzungen zur Verbesserung der Kältefunktionsfähigkeit besteht, enthält.

## Claims

1. An emulsified fuel containing a major portion of hydrocarbon liquid and a minor portion of from 5 to 35% by weight of water, containing a combination of additives including an emulsifying system comprising:
i) from 2.5 to 3.5 parts by weight of at least one sorbitol ester having formula (I) below: or in which the radicals X are identical or different and each correspond to a group selected from OR₁ groups, R₁ being hydrogen or an aliphatic radical having 1-6 carbon atoms, and from R₂-COO- groups, where R₂ is hydrogen or a linear or branched, saturated or unsaturated aliphatic hydrocarbon radical, optionally substituted by at least one hydroxylated group and having 6 to 22 carbon atoms, at least one radical X corresponding to R₂-COO-,
ii) from 1.5 to 2.5 parts by weight of at least one polyalkoxylated fatty acid ester of formula (II) below: in which
- R₃ is a linear or branched, saturated or unsaturated aliphatic hydrocarbon radical, optionally substituted by at least one hydroxylated group and having from 6 to 22 carbon atoms,
- R₄ is a linear or branched alkylene group having from 1 to 10 carbon atoms, preferably 2 to 3 carbon atoms,
- n is an integer greater than or equal to 6, preferably varying between 6 and 30, and
- R₅ is hydrogen, a linear or branched alkyl group having I to 10 carbon atoms, or is **R**_{**6**} **― C(=O) ―,** R₆ being identical to or different from R₃,
iii) from 0.5 to 2.0 parts by weight of at least one polyalkoxylated compound of general formula (III) below; in which
- R₉ and R₁₀ are identical or different, linear or branched alkylene groups having 1 to 20 carbon atoms,
- R₇ is a linear or branched alkylene having 1 to 10 carbon atoms, preferably 1 to 3 carbon atoms,
- R₈ is selected in the group consisting of hydrogen, linear or branched alkylene groups having 1 to 10 carbon atoms, and R₁₁ being a linear or branched, saturated or unsaturated aliphatic radical, optionally substituted by hydroxylated functions and having 7 to 22 carbon atoms,
- m and p are integers varying respectively from 0 to 20 and from 3 to 10, the HLB of the emulsifying system varying from 6 to 8.

2. Fuel according to claim 1, **characterised in that** the emulsifying system concentration is less than or equal to 2% by weight.

3. Fuel according to claim 1 or 2, **characterised in that** the sorbitol esters of formula (I) are chosen among sorbitan oleates, taken alone or in mixtures, sorbitan sesquioleate being preferred.

4. Fuel according to any one of claims 1 to 3, **characterised in that** the fatty acid esters of formula (II) are chosen among polyethyleneglycol oleates, stearates and ricinoleates, the preferred esters being those of which the polyethyleneglycol fraction has a molecular weight less than or equal to 600, and preferably less than 450.

5. Fuel according to any one of claims 1 to 4, **characterised in that** the polyalkoxylated compounds of formula (III) are selected from di- and tri-alkylated isoalcohols, each alkyl radical having 1 to 15 carbon atoms, preferably from alcohols of which the alkyl radicals comprise 2 to 12 carbon atoms.

6. Fuel according to claim 5, **characterised in that** the polyalkoxylated compounds of formula (III) are preferably isotridecylic alcohols having 3 to 10 ethoxylated groups.

7. Fuel according to any one of claims 1 to 6, **characterised in that** the hydrocarbon liquid is selected in the group consisting of gasolines, middle distillates, synthetic fuels, animal or vegetable oils whether esterified or not, and mixtures thereof.

8. Fuel according to any one of claims 1 to 7, **characterised in that** it comprises cetane additives, selected preferably from peroxides and/or nitrates and mixtures thereof and, optionally, a metal catalyst for soot post-combustion, said metal being one of those of the group constituted by magnesium, calcium, barium, cerium, copper, iron or mixtures thereof.

9. Fuel according to any one of claims 1 to 8, **characterised in that** the aqueous phase contains a biocide, preferably a bactericide and/or a fungicide and, optionally, an anti-freeze.

10. Fuel according to any one of claims 1 to 9, **characterised in that** it includes one or several filterability, cloud point improving, lubricity, anti-sedimentation, anti-wear, anti-foaming, anti-corrosion, or detergent additives and/or additives or compositions of additives for improving cold (flow) properties.

11. An additive composition for a fuel, in particular for a motor fuel, **characterised in that** it essentially contains the emulsifying system as defined in claim 1 and, optionally, at least one further additive selected from the compounds of the group consisting of cetane-improvers, combustion and soot combustion catalytic promoters, biocides, anti-freezes, detergents, lubricating additives, anti-wear additives, anti-foaming additives, anti-corrosion additives and additives or additive compositions for improving cold (flow) properties.
